# EUROPÄISCHE PATENTSCHRIFT

(11) **EP 0 008 706 B1**
(45) Veröffentlichungstag und Bekanntmachung des Hinweises auf die Patenterteilung: **05.05.1982**
(21) Anmeldenummer: 79102942.4
(22) Anmeldetag: 13.08.1979
(51) Int. Cl.: C23C 1/06, F28F 19/06, C22C 11/06

(54) **Mit einer Bleilegierung überzogener Wärmetauscher für eine brennstoffbeheizte Wärmequelle und Verfahren zum Verbleien eines solchen Wärmetauschers**
Lead-alloy coated heat exchanger for a fuel-heated heat source, and process for coating such an exchanger with lead
Echangeur de chaleur recouvert d'un alliage de plomb, ledit échangeur faisant partie d'un générateur de chaleur chauffé par un combustible, et procédé pour le revêtement par plombage dudit échangeur de chaleur

(30) Priorität: 29.08.1978 DE 7825644 U
(43) Veröffentlichungstag der Anmeldung: 19.03.1980
(73) Patentinhaber: Joh. Vaillant GmbH u. Co., 42810 Remscheid (DE); COFRABEL N.V., B-1620 Drogenbos (BE); Vaillant Ltd., Hounslow, Middx. TW5 9QB (GB); VAILLANT S.A.R.L, 94537 Rungis Cedex (FR); SCHONEWELLE B.V., 1099 BX Amsterdam (NL); VAILLANT Ges.m.b.H, 1233 Wien (AT); Vaillant GmbH, 8953 Dietikon 1 (CH)
(72) Erfinder: Lehnert, Manfred, D-5609 Hückeswagen (DE)
(74) Vertreter: Heim, Johann-Ludwig, Dipl.-Ing.

## Beschreibung

Die vorliegende Erfindung bezieht sich auf einen Wärmetauscher für eine brennstoffbeheizte Wärmequelle.

Solche Wärmetauscher sind bislang mit einer Überzugsschicht aus reinem Blei versehen worden. Eine derartige Bleischicht hat sich jedoch als relativ korrosionsanfällig erwiesen.

Es sind Metallegierungen mit Zinn, Antimon und Blei bekannt. Beispielsweise a s DIN 1703, Seite 20, sind als Weissmetall 5 und Weissmetall 10 Zinn-Kupfer-Antimon-Blei-Legierungen bekanntgeworden, deren Zinngehalte von 4,5 bis 5,5% reichen, der Kupfergehalt liegt zwischen 0,5 und 1,5%, der Antimongehalt von 14,5 bis 16,5% und der Rest ist Blei bzw. technisch bedingte Verunreinigung.

Aus DIN 1741 ist eine Bleispritzgusslegierung bekanntgeworden, die einen Zinngehalt von 6% und einen Antimongehalt von 9 bis 11% enthält, der Rest ist Blei bzw. technisch bedingte Verunreinigungen. Weiterhin sind aus DIN 16 512 Bleilegierungen für das graphische Gewerbe bekannt geworden, deren Zinngehalte von 2,5 bis 3,5% bei gleichzeitigem Antimongehalt von 3,5 bis 4,5% reichen, wobei der Rest aus Blei und technisch bedingten Verunreinigungen besteht. Weitere Legierungen für Druckzwecke weisen wesentlich höhere Antimongehalte bzw. relativ grosse Zinngehalte auf.

Aus Merkblatt «Stahl», Nr. 179, ist eine Bleibadlegierung mit bis zu 2,5% Zinn und 2% Antimon bekannt geworden, die eine bessere Haftung der Bleischicht bewirken soll. Zugleich wird die ausserordentlich weiche und leicht zu beschädigende Reinbleischlcht durch den Antimonzusatz härter und mechanisch wiederstandsfähiger. Die Badtemperatur kann durch die Zulegierung von Zinn und Antimon um 40 bis 50°C gesenkt werden.

Der vorliegenden Erfindung liegt die Aufgabe zugrunde, einen Wärmetauscher zu schaffen, der sich durch eine extrem hohe Korrosionsbeständigkeit gegenüber Abgasen, insbesondere schwefeldioxydhaltigen Abgasen, bei einer Unterschreitung des Taupunktes auszeichnet.

Erfindungsgemäss besteht die Lösung der Aufgabe bei einem Wärmetauscher der eingangs näher bezeichneten Art darin, dass er mit einer an sich bekannten Legierung aus 6 bis 10% Zinn, 4,5 bis 6,5% Antimon, Rest Blei und technisch bedingte Verunreinigungen überzogen ist. Besonders vorteilhaft ist eine Überzuglegierung mit einem Gehalt von 8% Zinn, 5,5% Antimon, Rest Blei und technisch bedingte Verunreinigungen.

Es hat sich herausgestellt, dass sich mit diesen Bleilegierungen eine unerwartet gute Korrosionsbeständigkeit gegen feuchte schwefeldioxydhaltige Abgase ergibt.

Die Verwendung antimonhaltiger Bleilegierungen zum Verbleien von kupfernen Wärmetauschern hat bei der Erfindung nicht nahegelegen, weil in einem bekannten Fall (2,5% Sn, maximal 2% Sb) das Antimon zur Härtung der Bleischicht dient und damit die Bleischicht mechanisch widerstandsfähiger wird.

Auf diese beiden Merkmale kommt es bei der Korrosionsbeständigkeit überhaupt nicht an, da eine mechanische Einwirkung auf die Verbleiungsschicht nicht stattfindet. Auch die bekannten Antimon-Bleilegierungen für Druckzwecke können nicht ohne weiteres auf die Erfindung übertragen werden, da es bei Druckmetallegierungen nicht auf gute Korrosionsbeständigkeit ankommt, sondern nur auf leichte Giessbarkeit und guten Abdruck.

Das erfindungsgemässe Verfahren zum Verbleien eines Wärmetauschers einer brennstoffbeheizten Wärmequelle geht davon aus, dass der aus Kupferblech (99,9% Cu, 0,015-0,050% P, Rest aus technisch bedingter Verunreinigung, d.h. SF-Cu) bestehende Wärmetauscher in Form eines Heizschachtes mit innenliegendem Lamellenblock, durch den eine Wasserrohrschlange aus Kupfer geführt ist, zuerst in Phosphorsäure getaucht, dann in Wasser gespült und anschliessend in Schwefelsäure getaucht wird, worauf eine Spülung in Wasser stattfindet, an die sich ein Tauchen in Flussmittel (ZnCl2 in wässriger Lösung) anschliesst. Als nächstes folgt das Eintauchen in das Bleibad, bestehend auf einer Bleilegierung mit 6-10%, vorzugsweise 8% Zinn, 4,5-6,5%, vorzugsweise 5,5% Antimon, Rest Blei und technisch bedingte Verunreinigungen. Zur Entfernung der Salzreste muss anschliessend in Wasser getaucht werden. Alternativ kann nach dem Verbleien das Teil in eine 5%ige wässrige HCI-Lösung getaucht und nachfolgend mit Wasser gespült werden.

Alle %-Angaben stellen Gewichtsprozente dar.

## Patentansprüche

1. Wärmetauscher, die ganz oder zum grössten Teil aus gegebenenfalls legiertem Kupfer bestehen, für brennstoffbeheizte Wärmequellen, dadurch gekennzeichnet, dass sie mit einer Legierung aus Zinn 6-10%, Antimon 4,5-6,5% (jeweils Gewichtsprozent) Rest Blei und technisch bedingte Verunreinigungen überzogen sind.

2. Wärmetauscher für brennstoffbeheizte Wärmequellen nach Anspruch 1, dadurch gekennzeichnet, dass er mit einer Legierung aus 8% Zinn, 5,5% Antimon (jeweils Gewichtsprozent), Rest Blei und technisch bedingte Verunreinigungen überzogen ist.

3. Verfahren zum Verbleien eines Wärmetauschers, der ganz oder zum grössten Teil aus gegebenenfalls legiertem Kupfer besteht, für eine brennstoffbeheizte Wärmequelle unter Verwendung einer Metallegierung nach Anspruch 1 oder 2, gekennzeichnet durch folgende Schritte:
1. Tauchen in H₃P0, in wässriger verdünnter Form.
2. Tauchen in H₂0.
3. Tauchen in H₂SO₄ in wässriger verdünnter Form.
4. Tauchen in H₂O.
5. Tauchen in ZnCl₂ in wässriger Lösung.
6. Tauchen in ein Bad aus einer Bleilegierung nach Anspruch 1 oder 2.
7. Tauchen in H₂0.

## Claims

1. Heat exchangers, which consist entirely or in a major part of copper, which may be alloyed, if desired, for fuel-heated heat sources, characterized in that they are coated with an alloy consisting of 6 to 10% zinc, 4.5 to 6.5% antimony (percent by weight in each instance), balance lead and impurities which are present owing to technology.

2. Heat exchangers for fuel-heated heat sources according to claim 1, characterized in that it is coated with an alloy consisting of 8% zinc, 5.5% antimony (percent by weight in each instance), balance lead and impurities which are present owing to technology.

3. A process of providing a lead coating on a heat exchanger which consists entirely or in a major part of copper, which may be alloyed, if desired, for a fuel-heated heat source, wherein a metal alloy according to claim 1 or 2 is used, characterized by the following steps:
1. Dipping into H₃PO₄ in dilute aqueous form.
2. Dipping into H₂O.
3. Dipping into H₂SO₄ in aqueous dilute form.
4. Dipping into H₂0.
5. Dipping into ZnCl₂ in an aqueous solution.
6. Dipping into a bath consisting of a lead alloy according to claim 1 or 2.
7. Dipping into H₂0.

## Revendications

1. Echangeurs de chaleur composés en tout ou en majeure partie de cuivre éventuellement allié pour des sources calorifiques à combustibles, caractérisés par le fait qu'ils sont revêtus d'un alliage contenant 6-10% d'étain, 4,5-6,5% d'antimoine (pourcentages en poids) ainsi que du plomb et des impuretés inévitables.

2. Echangeur de chaleur pour sources calorifiques à combustibles selon la revendication 1, caractérisé par le fait qu'il est revêtu d'un alliage contenant 8% d'étain, 5,5% d'antimoine (pourcentage en poids) ainsi que du plomb et d'impuretés inévitables.

3. Procédé pour le revêtement d'un échangeur de chaleur composé en tout ou en majeur partie de cuivre éventuellement allié pour une source calorifique à combustibles, moyennant un alliage métallique selon les revendications 1 ou 2, caractérisé par les opérations suivantes:
1. Immersion dans H₃PO₄ en solution aqueuse diluée.
2. Immersion dans H₂0.
3. Immersion dans H₂SO₄ en solution aqueuse diluée.
4. Immersion dans H₂0.
5. Immersion dans ZnCl₂ en solution aqueuse.
6. Immersion dans un bain se composant d'un alliage de plomb selon revendication 1 ou 2.
7. Immersion dans H₂0.
